# EUROPÄISCHE PATENTANMELDUNG

(11) **EP 1 254 964 A1**
(43) Veröffentlichungstag der Anmeldung: **06.11.2002**
(21) Anmeldenummer: 02008434.9
(22) Anmeldetag: 13.04.2002
(51) Int. Cl.: C22C 5/04, A44C 27/00

(54) **Platin-Eisen-Legierung, besonders für Schmuck**

(30) Priorität: 03.05.2001 DE 10121598
(71) Anmelder: W.C. Heraeus GmbH & Co. KG, 63450 Hanau (DE)
(72) Erfinder: Baake, Reinhard, 63928 Krombach (DE); Lupton, David Francis, Dr., 63571 Gelnhausen (DE); Manhardt, Harald, 63486 Bruckköbel (DE)
(74) Vertreter: Kühn, Hans-Christian

(57) **Zusammenfassung**

Es werden Platin-Eisen-Legierungen mit vorzugsweise 3 Gew.-% Eisenanteil beschrieben, die sich besonders für die Herstellung von Schmuck eignen.

## Beschreibung

Die Erfindung betrifft Platin-Eisen-Legierungen mit 2 - 4 Gew.-% Eisenanteil, die sich besonders für die Herstellung von Schmuck eignen.

Reines Platin ist wie Feingold relativ weich und wird - wie Gold auch - vor allem als Legierung zu Schmuckgegenständen verarbeitet. Der Platingehalt solcher Legierungen beträgt gewöhnlich 950/1000. Typische Legierungsbestandteile sind dabei Ru, Cu und gelegentlich Rh und Ir. Diese Elemente sind entweder relativ teuer (Ru, Ir, Rh) oder sie haben wenig Einfluss auf die Festigkeit der Legierung (Cu und Ir). Nickel wird wegen der Allergiegefahr heutzutage nicht mehr eingesetzt.

Es besteht im Schmuckbereich daher ein Bedarf an Legierungen, die genügend fest, einfach zu verarbeiten, korrosionsbeständig und physiologisch unbedenklich sind sowie geringe Zusatzkosten zum Platinpreis verursachen.

Es ist bekannt, Platin und Palladiumlegierungen mit Elementen wie Fe, Co, B oder Si durch eine spezielle Legierungsmethode zu härten, bei der intermetallische Phasen entstehen (US 5,518,556, Sp. 1, Z. 24 - 30). Man erreicht Härtewerte von 300 kp/mm².

Man hat auch Platin-Eisen-Kupfer-Legierungen entwickelt, die 84 - 96 % Pt, 1- 10 % Fe und 1 - 10 % Cu enthalten können (JP Kokai 61-281843). Cu wird zugesetzt, weil es eine intermetallische Verbindung mit Pt eingeht. Ein ähnliches System wurde mit Pt-Ga-Fe vorgeschlagen (JP Kokai 61-272333). Ferner wurden Pt-Co-Legierungen beschrieben, die zusätzlich 0,5 - 5% der Elemente W, Mo, Ti, V und/oder Eisen enthalten können (JP Kokai 61-034139). Außerdem sind Pt-Pd-Legierungen mit Re-Anteil bekannt, die bis zu 3 % Ni, Fe oder Co enthalten (JP Kokai 02-043332).

Ferner sind preisgünstige Weiß- und Gelbgoldlegierungen mit geringem Goldanteil bekannt, die bis zu 3 % Eisen enthalten können. Ein höherer Eisenanteil führt zum Anlaufen des Materials (US 4,396,578 und 4,446,102).

JP 61-076633 A1 beschreibt Legierungen, aus denen "gemmy accessories", d.h. edelsteinähnliche Erzeugnisse, gefertigt werden, die infolge ihrer Härte einen besonders nachhaltigen Glanz nach dem Brillantschliff haben. Die Legierungen werden durch Zulegieren von 0.1-5 Gew.% Ru, 2-15% Fe, Ni und/oder Co zu Pt-Pd-Legierungen hergestellt.

JP 03-100159 A1 beschreibt geschwärzte Pt-Legierungen: 3-20% eines oder mehrerer der Metalle Cu, Fe, Co und Ti werden zu Platin legiert. Durch Wärmebehandlung an oxidierender Atmosphäre und Abkühlen wird die Oberfläche geschwärzt.

Es wurde nun gefunden, dass sich Legierungen mit 95 - 96 % Pt, 2 - 3 % Fe und 2 - 3 % Ru oder/und Ir hinsichtlich Härte, Verarbeitungsfähigkeit und Korrosionsbeständigkeit ausgezeichnet für die Schmuckherstellung eignen.

Die Legierungen werden gewöhnlich aus den entsprechenden Schmelzen unter Schutzgas gegossen und anschließend geformt. Nach dem Formen kann eine thermische Behandlung - ggf. wieder unter Schutzgas - zur Verbesserung der mechanischen Eigenschaften erfolgen.

Ein relativ großer Anteil des Schmuckplatins geht in Eheringe. Für diese werden Rohlinge aus Rohren gesägt und dann weiter mit geeigneten Maßnahmen wie Fräsen, Ziehen, Schmieden und Polieren bearbeitet

Es versteht sich, dass die Legierungen für Schmuckgegenstände im weiteren Sinn geeignet sind. Dazu zählt am Körper oder Kleidung getragener Schmuck wie Ringe, Armreifen und Krawattennadeln, aber auch Gebrauchsgegenstände wie Armband- und Taschenuhren, Zahnstocher, darunter auch Gegenstände, die Statussymbole darstellen können, wie Kugelschreiber, Brieföffner, Griffschalen für Taschenmesser u.ä.

Die folgenden Beispiele erläutern die Erfindung näher. Die Prozentangaben beziehen sich wie auch in der übrigen Beschreibung auf das Gewicht.

### Ausführungsbeispiel

### I. Herstellung und Formgebung einer PtFe3,0Ru1,8-Legierung

5 kg PtFe3,0Ru1,8 wurde induktiv unter Ar erschmolzen, in eine Cu-Kokille zu einem Barren mit Querschnitt 45 x 45 mm abgegossen, zu einem zylindrischen Stab mit Durchmesser (Ø) 36 mm geschmiedet und zu einem Hohlzylinder (Außen-Ø 32 mm, Innen-Ø 22 mm, Länge 100mm) gedreht. Durch konventionelles Rohrziehen wurde ein Rohr (Außen-Ø 20 mm, Wanddicke 1,5 mm) aus der Legierung hergestellt. In jeder Hinsicht ließ sich das Material gut verarbeiten.

## Patentansprüche

1. Legierungen bestehend aus 95 - 96 % Pt, 2 - 3 % Fe und 2 - 3 % Ru oder/und Ir.

2. Legierung bestehend aus 95,2% Pt, 3% Fe und 1,8% Ru.

3. Schmuckgegenstand aus einer der Legierungen nach Anspruch 1 oder 2.
